# EUROPÄISCHE PATENTSCHRIFT

(11) **EP 1 033 632 B1**
(45) Veröffentlichungstag und Bekanntmachung des Hinweises auf die Patenterteilung: **28.10.2009**
(21) Anmeldenummer: 00103587.2
(22) Anmeldetag: 19.02.2000
(51) Int. Cl.: G04B 37/22, G04B 19/12, G04B 37/04

(54) **Gehäuse für Armbanduhren**
Case for wristwatches
Boîtier pour montres-bracelets

(30) Priorität: 23.02.1999 DE 29903203 U
(43) Veröffentlichungstag der Anmeldung: 06.09.2000
(73) Patentinhaber: Damasko, Petra, 93055 Regensburg (DE)
(72) Erfinder: Damasko, Konrad, 93092 Barbing (DE)
(74) Vertreter: Graf, Helmut

(56) Entgegenhaltungen:
- EP-A- 0 926 368
- CH-A- 524 177
- DE-A- 4 407 179
- DE-C- 3 323 758
- US-A- 5 021 101

## Beschreibung

Die Erfindung bezieht sich auf ein Gehäuse für Armbanduhren gemäß Oberbegriff Schutzanspruch 1.

Gehäuse für Armbanduhren sind in den unterschiedlichsten Ausführungen bekannt.

Bekannt ist weiterhin auch, daß korrosionsbeständige Gegenstände mit großer Härte, wie beispielsweise Messer, Scheren, chirurgische Intrumente, Werkzeuge usw. preiswert auf herkömmlichen Maschinen und durch auschließendes Härten aus einem Stahl hergestellt werden können, der folgende Zusammensetzung aufweist:

| | |
|---|---|
| Kohelenstoff: | 0,6 - 2% |
| Chrom: | 16 - 25% |
| Wolfram: | 1 - 7% |
| Molybdän: | 0,2 - 2% |
| Vanadin: | 0,2 - 3% |
| Rest: | Eisen. |

Bekannt ist weiterhin auch (DE 44 07 179 A1), ein Gehäuse für Armbanduhren aus härtbaren Edelstählen mit einem Kohlenstoffgehalt größer als 0,4 % durch spanabhebende Bearbeitung aus dem vollem Material herzustellen und anschließend zu härten, insbesondere aus Fdelstählen der Gruppe X55 CrMo 14, X65 CrMo 14, X90 CrMo V 18, K105 CrMo 17, X110 CrMo V 15, X105 CrMo 17 oder X110 CrMo V 15.

Aufgabe der Erfindung ist es, ein Gehäuse aufzuzeigen, welches bei hoher Funktionalität eine hohe Belastbarkeit aufweiset.

Zur Lösung dieser Aufgabe ist ein Gehäuse entsprechend dem kennzeichnenden Teil des Schutzanspruches 1 ausgeführt.

Bei dem erfindungsgemäßen Gehäuse besteht zumindest das Gehäuseteil, bevorzugt aber auch der das Gehäuse an der Unterseite abschließende äußere Deckel aus einem härtbaren Edelstahl der Gruppe X30CrMoN15-1, der einen Kohlenstoff- und Stickstoffanteil größer als 0,6 % aufweist, beispielsweise zwischen 0,55 - 0,75%.

Obwohl sich der vorgenannte Stahl im ungehärteten Zustand mit herkömmlichen Mitteln und auf herkömmlichen Maschinen relativ einfach und preiswert verarbeiten läßt wird nach dem Härten ein sehr robustes, hartes Uhrengehäuse erhalten wird, wurden härtbare Stähle bisher von der Fachwelt für die Herstellung von Uhrengehäusen insbesondere auch für Armbanduhren für ungeeignet erachtet, und zwar deswegen, weil derartige Stähle insbesondere auch durch äußere Magnetfelder stark magnetisierbar sind und dann als Permanentmagneten wirken, deren Magnetfeld das sehr empfindliche Uhrwerk einer Armbanduhr stark beeinträchtigt. In der bisdherigen Technik werden daher andere Wege beschritten, um zu Uhrengehäuse mit großer Härte zu gelangen, nämlich die Herstellung dieser Gehäuse aus Keramik, was allerdings teuer und aufwendig ist.

Der Erfindung liegt nun die Erkenntnis zugrunde, daß in überraschender Weise der vorgenannte, härtbare Stahl für Gehäuse von Armbanduhren geeignet ist, insbesondere auch dann, wenn zusätzlich im Inneren des Gehäuses ein das Uhrwerk umschließende Ring und/oder eine Platine aus einem diamagnetischen metallischen Werkstoff vorgesehen ist. Es hat sich gezeigt, daß durch diesen Ring bzw. durch diese Platine der das Uhrwerk aufnehmende Teil des Innenraumes des Gehäuses von einem die Funktion- und Ganggenauigkeit des Uhrwerkes beeinträchtigenden Magnetfeld frei gehalten werden kann. Weiterbildungen der Erfindung sind Gegenstand der Unteransprüche.

Die Erfindung wird im Folgenden anhand der Figur an einem Ausführungsbeispiel näher erläutert. Die Figur zeigt in vereinfachter Darstellung einen Schnitt durch ein erfindungsgemäßen Gehäuse für eine Herren- und/oder Damen-Armbanduhr, zusammen mit einem in diesem Gehäuse angeordneten Uhrwerk.

In der Figur ist 1 das äußere Gehäuse einer Herren- und Damen-Armbanduhr, in welchem das Uhrwerk 2 mit den Zeigern 3 und dem Zifferblatt 4 untergebracht ist und welches an der in der Figur oben liegenden Oberseite durch eine Scheibe oder durch ein Uhrenglas 5 aus Safirglas und an der Unterseite durch einen Deckel 6 dicht verschlossen ist. Die Achse des Uhrwerkes 2, um die die Zeiger 3 umlaufen, ist mit A bezeichnet. Das Uhrenglas 5 ist in geeigneter Weise in eine Nut an der Oberseite des Gehäuses eingesetzt und dort beispielsweise durch Verkleben oder auf andere geeignete Weise abgedichtet befestigt ist. Der Deckel 6 ist durch Aufschrauben an der Unterseite des Gehäuses 1 befestigt, und zwar abgedichtet durch einen Dichtungs- oder O-Ring 7.

Im Inneren des Gehäuses 1 ist ein das Uhrwerk 2 umschließender Ring 8 vorgesehen, in welchem das Uhrwerk 2 gehalten ist. Der Ring 8 besitzt eine axiale Höhe, die gleich oder etwa gleich der höhe des Uhrwerkes 2 ist. Weiterhin ist im Inneren des Gehäuses 1 ein Zwischendeckel 9 vorgesehen, der den Ring 8 an seiner dem äußeren Deckel 6 zugewandten Seite verschließt und über einen weiteren Dichtungsring 10 das von dem Ring 8 gebildete Hilfsgehäuse unten, d.h. an der dem Deckel 6 zugewandten Seite dicht abschließt. Der Zwischendeckel 9 liegt mit seinen Oberflächenseiten parallel zu den Oberflächenseiten des äußeren Deckels 6 und parallel zu den Oberflächenseiten des Zifferblattes 4 sowie des Uhrenglases 5 und damit auch in Ebenen senkrecht zu der Achse A der Uhr, die durch die Achse der Zeiger 3 bestimmt ist. Gehalten ist der Zwischendeckel 9 am Ring 8 dadurch, daß sich dieser Zwischendeckel mit seiner dem Uhrwerk 2 abgewandten Seite gegen die Innenfläche des äußeren Deckels 6 abstützt und zwar unter elastischer Verformung des Dichtungsringes 10, so daß eine rüttel- und klapperfreie Anordnung des Zwischendeckels 9 gegeben ist.

Mit seiner in der Figur oberen Stirnseite stützt sich der Ring 8 am Umfangsbereich des Zifferblattes 4 ab, welches seinerseits gegen einen Bund 11 anliegt, der an der Innenfläche des Gehäuses 1 dadurch gebildet ist, daß sich dort der Querschnitt des Innenraumes des Gehäsues 1 zur Bildung einer in einer Ebene senkrecht zur Achse A liegenden ringförmigen Anlagefläche (Bund 11) zur Oberseite des Gehäuses hin verringert. Mit 12 ist ein Ring aus einem elastischen Material, beispielsweise aus elastischem Kunststoff oder Gummi bezeichnet, der den Ring 8 an seiner dem Zifferblatt 4 benachbarten oberen Ende sowie auch die Achse A umschließt und in einer zum Innenraum des Gehäuses hin offenen Nut 13 dieses Gehäuses angeordnet ist. Der Dämpfungsring 12 bildet eine elastische Lagerung des Ringes 8 und damit des Uhrwerkes 2 und schützt dieses Uhrwerk gegen äußere, auf die Uhr einwirkende Stöße.

Die Besonderheit der dargestellten Uhr besteht darin, daß das Gehäuse 1 sowie auch der äußere Deckel 6 aus einem Vollmaterial durch spanabhebende Bearbeitung auf einer Drehmaschine, vorzugsweise auf einer CNC-Drehmaschine aus einem korrosions- und säurebeständigen Stahl hergestellt sind, der härtbar ist und dessen Kohlenstoff- und Stickstoffanteil über 0,1% liegt.

Für die Herstellung des Gehäuses 1 und des äußeren Deckels 6 wird speziell ein Stahl der Gruppe X30CrMoN15-1 (1.4108/AMS 5898 - X30CrMoN15-1) verwendet, wobei dieser Stahl Kohlenstoff, Silicium, Mangan, Phosphor, Schwefel, Chrom, Molybdän Nickel, Aluminium, Stickstoff, Titan und Kupfer in folgendem Anteil aufweisen und der Anteil Kohlenstoff + Stickstoff insgesamt etwa 0,6 - 0,7 beträgt:

| X30CrMoN15-1: | |
|---|---|
| Kohlenstoff (C): | 0,31% |
| Stickstoff (N): | 0,40% |
| Silicium (Si): | 0,5% |
| Mangan (Mn): | 0,53% |
| Phosphor (P): | 0,014% |
| Schwefel (S): | 0,007% |
| Chrom (Cr): | 14,69% |
| Molybdän (Mo): | 1,05% |
| Nickel (Ni): | 0,19% |
| Aluminium (Al): | 0,005% |
| Vanadium (V): | 0,05% |
| Titan (Ti): | 0,003% |
| Kupfer (Cu): | 0,05% |

Im einzelnen erfolgt das Herstellen des Gehäuses 1 sowie des Deckels 6 aus dem Vollmaterial durch spanabhebende Bearabeitung, durch die zunächst ein Rohling hergestellt wird. Anschließend wird dieser Rohling in einem Vakuumofen oder in einer Schutzgasatmosphäre bei einer Temperatur über 1000° C, vorzugsweise bei einer Temperatur zwischen etwa 1030 und 1060° C erhitzt und dann abgeschreckt. Anschließend erfolgt ein Entspannen des so gehärteten Rohlings bei einer Temperatur unter 200° C, d.h. bei einer Temperatur von etwa 170 - 180° C über eine Zeitdauer von ein bis zwei Stunden.

Das Gehäuse 1 und der Deckel 6, die dann eine Härte bis zu 63 bzw. 65 HRC aufweisen, können an den Oberflächen nachbehandelt werden, und zwar beispielsweise durch Strahlen mit Glasperlen, Hochglanzpolieren, CVD-PVD-Beschichten.

Mit dem vorbeschriebenen Verfahren lassen sich ein hochwertiges und extrem widerstandsfähiges Gehäuse 1 mit einem ebenso hochwertigen und widerstandsfähigen Deckel 6 realisieren. Um allerdings das vorgenannte Material einsetzen zu können, ist zumindest bei mechanischen Uhrwerken der Zwischenring 8 zweckmäßig, der aus einem der magnetischen metallischen Werkstoff besteht, d.h. aus einem Werkstoff der vorhandene Magnetlinien verdrängt. Als Werkstoff eignen sich insbesondere Kupfer-Legierungen und dabei speziell Kupfer-Zinn oder Kupfer-Zink-Legierungen. Bevorzugt besteht der Ring 8 aus CuZn 40 Al2.

Aus dem gleichen Material wie der Ring 8 ist auch das Zifferblatt 4 bzw. die dieses Zifferblatt bildende Scheibe und der Zwischendeckel 9 hergestellt, so daß das Uhrwerk 2 vollständig in einem Gehäuse bzw. in einer Abschirmung aus dem der magnetischen metallischen Werkstoff untergebracht ist. Anstelle des Zifferblattes 4 und/oder des Zwischendeckels 9 können auch flache, scheibenartige Ringe ausreichend sein, die die obere und/oder untere offenen Seite des Ringes 8 nur teilweise verschließen.

Mit der beschriebenen Ausbildung ist es möglich, für das Gehäuse 1 und den äußeren Deckel 6 den vorstehend genannten, leicht bearbeitbaren und nach dem Härten eine extrem hohe Härte aufweisenden Stahl zu verwenden, und dennoch die hohe Ganggenauigkeit für das empfindliche Uhrwerk 2 zu garantieren.

### Bezugszeichenliste

- 1: Gehäuse
- 2: Uhrwerk
- 3: Zeiger
- 4: Zifferblatt
- 5: Uhrenglas
- 6: äußerer Gehäusedeckel
- 7: Dichtungsring
- 8: Zwischenring
- 9: Zwischendeckel
- 10: Dichtungsring
- 11: Bund
- 12: Dämpfungsring
- 13: Nut

## Patentansprüche

1. Gehäuse für Armbanduhren, bestehend aus einem das Uhrwerk aufnehmenden Gehäuseteil (1) mit einem das Gehäuse an der Oberseite verschließenden Uhrenglas (5) und mit einem das Gehäuse an der Unterseite (6) abschließenden Deckel, **dadurch gekennzeichnet, daß** zumindest das Gehäuseteil (1) aus einem härtbaren Edelstahl der Gruppe X30 CrMo N15-1 besteht.

2. Gehäuse nach Anspruch 1, **dadurch gekennzeichnet, daß** der härtbare Stahl folgende Legierungsanteile aufweist:
| | |
|---|---|
| Kohlensloff (C): | 0,31% |
| Stickstoff (N) | 0,40% |
| Silicium (Si): | 0,5% |
| Mangan (Mn): | 0,53% |
| Phosphor (P): | 0,014% |
| Schwefel (S): | 0,007% |
| Chrom (Cr): | 14,69% |
| Molybdän (Mo): | 1,05% |
| Nickel (Ni): | 0,19% |
| Aluminium (Al): | 0,005% |
| Vanadium (V): | 0,05% |
| Titan (Ti): | 0,003 % |
| Kupfer (Cu): | 0,05% |

3. Gehäuse nach Anspruch 1 oder 2, **dadurch gekennzeichnet, daß** im außeren Gehäuseteil (1) ein das Uhrwerk (2) umschließender Zwischenring (8) vorgesehen ist.

4. Gehäuse nach einem der Ansprüche 1 - 3, **dadurch gekennzeichnet, daß** der äußere Deckel (6) ebenfalls aus dem härtbaren Edelstahl besteht.

5. Gehäuse nach einem der vorhergehenden Ansprüche, **dadurch gekennzeichnet, daß** das Zifferblatt (4) zumindest in einem Teilbereich aus dem diamagnetischen metallischen Werkstoff besteht.

6. Gehäuse nach einem der Ansprüche 1 - 5, **dadurch gekennzeichnet, daß** an der Unterseite des Gehäuses zugewandten Seite des Zwischenringes (8) ein Deckel (9) oder Ring aus dem diamagnetischen metallischen Werkstoff vorgesehen ist.

7. Gehäuse nach einem der Ansprüche 1 6, **dadurch gekennzeichnet, daß** der diamagnetische metallische Werkstoff eine Kupfer-Legierung, vorzugsweise eine Kupfer-Zinn-oder Kupfer-Zink-Legierung ist.

8. Gehäuse nach Anspruch 7, **dadurch gekennzeichnet, daß** der diamagnetische Werkstoff CuZn 40 A12 ist.

9. Gehäuse nach einem der Ansprüche 1 - 8, **dadurch gekennzeichnet, daß** das Gehäuseteil und/oder der Deckel (6) zum Harten in einer Schutzgasatmosphäre auf eine Temperatur über 1000° C, vorzugsweise auf eine Temperatur zwischen 1030 und 1060° C erhitzt werden.

10. Gehäuse nach einem der Ansprüche 1 - 9, **dadurch gekennzeichnet, daß** das Gehäuseteil (1) und/oder der Deckel (6) nach dem Härten und Entspannen durch Strahlen mittels Glasperlen an ihrer Oberfläche behandelt sind.

11. Gehäuse nach einem der Ansprüche 1 - 9, **dadurch gekennzeichnet, daß** das Gehäuseteil (1) und/oder der Deckel (6) nach dem Härten und Entspannen hochglanzpoliert und/oder PVD und/oder CVD-beschichtet sind.

## Claims

1. Case for wristwatches, consisting of a case part (1) which holds the watch movement with a watch glass (5) closing the case on the upper side and with a cover which closes the case on the underneath side (6) **characterised in that** at least the case part (1) is made from a hardenable stainless steel of the group X30 CrMo N15-1.

2. Case according to claim 1 **characterised in that** the hardenable steel has the following alloy proportions :
| | |
|---|---|
| carbon (C): | 0.31 |
| nitrogen (N): | 0.40% |
| silicon (Si): | 0.5% |
| manganese (Mn): | 0.53% |
| phosphorus (P): | 0.014% |
| sulphur (S): | 0.007% |
| chromium (Cr): | 14.69% |
| molybdenum (Mo): | 1.05% |
| nickel (N): | 0.19% |
| aluminium (Al): | 0.005% |
| vanadium (V): | 0.05% |
| titanium (Ti): | 0.003% |
| copper (Cu): | 0.05% |

3. Case according to claim 1 or 2 **characterised in that** an intermediate ring (8) surrounding the watch movement (2) is provided in the outer case part (1).

4. Case according to one of claims 1 to 3 **characterised in that** the outer cover (6) is likewise made from a hardenable stainless steel.

5. Case according to one of the preceding claims **characterised in that** the watch face (4) consists in at least one area of the diamagnetic metal material.

6. Case according to one of claims 1 to 5 **characterised in that** a cover (9) or ring of the diamagnetic metal material is provided on the side of the intermediate ring (8) facing the underneath side of the case.

7. Case according to one of claims 1 to 6 **characterised in that** the diamagnetic metal material is a copper alloy, preferably a copper-tin or copper-zinc alloy.

8. Case according to claim 7 **characterised in that** the diamagnetic material is CuZn 40 A12.

9. Case according to one of claims 1 to 8 **characterised in that** the case part and/or the cover (6) are heated for hardening in an inert gas atmosphere to a temperature above 1000°C, preferably to a temperature between 1030 and 1060°C.

10. Case according to one of claims 1 to 9 **characterised in that** the case part (1) and/or the cover (6) are treated after hardening and expanding by blasting glass beads onto the surface thereof.

11. Case according to one of claims 1 to 9 **characterised in that** after hardening and expanding the case part (1) and/or the cover (6) are highly polished and/or PVD and/or CVD-coated.

## Revendications

1. Boîtier pour montres-bracelets, constitué d'une partie de boîtier (1) recevant le mécanisme d'horlogerie comportant un verre de montre (5) fermant la partie supérieure du boîtier et un couvercle fermant le boîtier sur la partie inférieure (6), **caractérisé en ce qu'**au moins la partie de boîtier (1) est constituée d'un métal noble durcissable du groupe X30 CrMo N15-1.

2. Boîtier selon la revendication 1, **caractérisé en ce que** l'acier durcissable présente les proportions d'alliage suivantes :
| | |
|---|---|
| Carbone (C) : | 0,31 % |
| Azote (N) : | 0,40 % |
| Silicium (Si) : | 0,5 % |
| Manganèse (Mn) : | 0,53 % |
| Phosphore (P) : | 0,014 % |
| Soufre (S) : | 0,007 % |
| Chrome (Cr) : | 14,69 % |
| Molybdène (Mo) : | 1,05 % |
| Nickel (Ni) : | 0,19 % |
| Aluminium (Al) : | 0,005 % |
| Vanadium (V) : | 0,05 % |
| Titane (Ti) : | 0,003 % |
| Cuivre (Cu) : | 0,05 %. |

3. Boîtier selon la revendication 1 ou 2, **caractérisé en ce que** dans la partie de boîtier externe (1), un anneau intermédiaire (8) entourant le mécanisme d'horlogerie est prévu.

4. Boîtier selon l'une des revendications 1 à 3, **caractérisé en ce que** le couvercle externe (6) est également constitué du métal noble durcissable.

5. Boîtier selon l'une des revendications précédentes, **caractérisé en ce que** le cadran (4) est constitué au moins d'une fraction de matériau métallique diamagnétique.

6. Boîtier selon l'une des revendications 1 à 5, **caractérisé en ce que**, sur le côté de l'anneau intermédiaire (8) tourné vers la partie inférieure du boîtier, est prévu un couvercle (9) ou un anneau en matériau métallique diamagnétique.

7. Boîtier selon l'une des revendications 1 à 6, **caractérisé en ce que** le matériau métallique diamagnétique est un alliage de cuivre, de préférence, un alliage de cuivre-étain ou un alliage de cuivre-zinc.

8. Boîtier selon la revendication 7, **caractérisé en ce que** le matériau diamagnétique CuZn est le 40 A12.

9. Boîtier selon l'une des revendications 1 à 8, **caractérisé en ce que** la partie de boîtier et/ou le couvercle (6) sont chauffés pour durcir dans une atmosphère de gaz protecteur, à une température supérieure à 1000° C, de préférence, à une température entre 1030 et 1060° C.

10. Boîtier selon l'une des revendications 1 à 9, **caractérisé en ce que** la partie de boîtier (1) et/ou le couvercle (6) sont traités après le durcissement et le refroidissement, par décapage au moyen de perles de verre sur leur surface.

11. Boîtier selon l'une des revendications 1 à 9, **caractérisé en ce que** la partie de boîtier (1) et/ou le couvercle (6) sont soumis à un polissage extrême après le durcissement et le refroidissement et/ou sont revêtu de PVD et/ou de CVD.
